# EUROPÄISCHE PATENTSCHRIFT

(11) **EP 0 479 076 B1**
(45) Veröffentlichungstag und Bekanntmachung des Hinweises auf die Patenterteilung: **26.07.1995**
(21) Anmeldenummer: 91116088.5
(22) Anmeldetag: 21.09.1991
(51) Int. Cl.: B41M 5/38

(54) **Verfahren zur Übertragung von Indoanilinfarbstoffen**
Process for transfer of indoaniline dyestuffs
Procédé pour le transfert des colorants indoanilines

(30) Priorität: 04.10.1990 DE 4031255
(43) Veröffentlichungstag der Anmeldung: 08.04.1992
(73) Patentinhaber: BASF Aktiengesellschaft, 67063 Ludwigshafen (DE)
(72) Erfinder: Bach, Volker, Dr., W-6730 Neustadt (DE); Sens, Ruediger, Dr., W-6800 Mannheim 1 (DE); Etzbach, Karl-Heinz, Dr., W-6710 Frankenthal (DE)

(56) Entgegenhaltungen:
- EP-A- 0 366 963
- EP-A- 0 415 203
- JP-A- 2 219 693
- US-A- 4 857 503
- PATENT ABSTRACTS OF JAPAN vol. 14, no. 277 (M-985)(4220) 15. Juni 1990 & JP-A-2 084 388 ( HITACHI LTD ) 26. März 1990
- PATENT ABSTRACTS OF JAPAN vol. 9, no. 36 (C-266)(1759) 15. Februar 1985 & JP-A-59 182 839 ( KONISHIROKU SHASHIN KOGYO K.K. ) 17. Oktober 1984

## Beschreibung

Die vorliegende Erfindung betrifft ein neues Verfahren zur Übertragung von Indoanilinfarbstoffen von einem Träger auf ein mit Kunststoff beschichtetes Papier mit Hilfe einer Energiequelle.

Beim Thermotransferdruckverfahren wird ein Transferblatt, das einen thermisch transferierbaren Farbstoff in einem oder mehreren Bindemitteln, gegebenenfalls zusammen mit geeigneten Hilfsmitteln, auf einem Träger enthält, mit einer Energiequelle, z.B. mit einem Heizkopf oder einem Laser, durch kurze Heizimpulse (Dauer: Bruchteile einer Sekunde) von der Rückseite her erhitzt, wodurch der Farbstoff aus dem Transferblatt migriert und in die Oberflächenbeschichtung eines Aufnahmemediums hineindiffundiert. Der wesentliche Vorteil dieses Verfahrens besteht darin, daß die Steuerung der zu übertragenden Farbstoffmenge (und damit die Farbabstufung) durch Einstellung der von der Energiequelle abzugebenden Energie leicht möglich ist.

Allgemein wird die Farbaufzeichnung unter Verwendung der drei subtraktiven Grundfarben Gelb, Magenta, Cyan (und gegebenenfalls Schwarz) durchgeführt.

Um eine optimale Farbaufzeichnung zu ermöglichen, müssen die Farbstoffe folgende Eigenschaften besitzen:
- leichte thermische Transferierbarkeit,
- geringe Migration innerhalb oder aus der Oberflächenbeschichtung des Aufnahmemediums bei Raumtemperatur,
- hohe thermische und photochemische Stabilität sowie Resistenz gegen Feuchtigkeit und chemische Stoffe,
- für subtraktive Farbmischung die geeigneten Farbtöne aufweisen,
- einen hohen molaren Absorptionskoeffizienten aufweisen,
- bei Lagerung des Transferblattes nicht auskristallisieren.

Diese Forderungen sind erfahrungsgemäß gleichzeitig sehr schwierig zu erfüllen.

Daher entsprechen die meisten der bekannten, für den thermischen Transferdruck verwendeten Farbstoffe, insbesondere solche, die die Grundfarbe Cyan aufweisen, nicht dem geforderten Anforderungsprofil.

Aus der JP-A-268 493/1986 sowie der JP-A-249 860/1989 ist es nun bekannt, solche Indoanilinfarbstoffe zu übertragen, deren Kupplungskomponente sich von Anilinderivaten ableitet und die am Indoanilinrest neben Chlor noch Methyl und Ethoxycarbonylamino oder Methylamino und Butylcarbonylamino als weitere Substituenten aufweisen.

Es hat sich jedoch gezeigt, daß mit diesen Farbstoffe keine ausreichenden Ergebnisse erzielt werden.

Auch in den JP-A-219 693/1990, JP-A-84 388/1990 sowie EP-A-366 963 ist die Anwendung von Indoanilinfarbstoffen mit einem Anilinrest in thermischen Übertragunosverfahren beschrieben.

Weiterhin sind aus der EP-A-415 203, die für die benannten Vertragsstaaten als Stand der Technik gemäß Art. 54 (3), EPÜ gilt, u.a. Indoanilinfarbstoffe mit einem Thiazolrest sowie ein Verfahren zu ihrem thermischen Transfer bekannt.

Aufgabe der vorliegenden Erfindung war es daher, ein neues Verfahren zur übertragung von Indoanilinfarbstoffen bereitzustellen, wobei die zur Anwendung kommenden Farbstoffe die eingangs erwähnten Eigenschaften aufweisen sollten.

Es wurde nun gefunden, daß die Übertragung von Indoanilinfarbstoffen von einem Träger auf ein mit Kunststoff beschichtetes Papier durch Diffusion oder Sublimation mit Hilfe einer Energiequelle vorteilhaft gelingt, wenn man einen Träger verwendet, auf dem sich ein oder mehrere Methinfarbstoffe der Formel I
befinden, in der
- R¹, R² und R³: gleich oder verschieden sind und unabhängig voneinander jeweils Wasserstoff, Methyl, Fluor oder Chlor,
- X: Fluor oder Chlor und
- K: einen Rest der Formel II

bedeuten, worin
- R⁴: für Wasserstoff, Methyl, Methoxy, C₁-C₄-Mono- oder -Dialkylaminosulfonylamino, C₁-C₄-Alkylsulfonylamino oder den Rest -NHCOR⁷ oder -NHCO₂R⁷ wobei R⁷ die Bedeutung von Phenyl, Benzyl, Tolyl oder C₁-C₈-Alkyl, das gegebenenfalls durch ein oder zwei Sauerstoffatome in Etherfunktion unterbrochen ist, besitzt,
- R⁵: für Wasserstoff, C₁-C₈-Alkyl, das gegebenenfalls substituiert ist und durch ein oder zwei Sauerstoffatome in Etherfunktion unterbrochen sein kann, oder C₅-C₇-Cycloalkyl und
- R⁶: für Wasserstoff, Methyl oder Methoxy stehen.

Alle in der obengenannten Formel II auftretenden Alkylgruppen können sowohl geradkettig als auch verzweigt sein.

Wenn in der obengenannten Formel II substituierte Alkylgruppen auftreten, so können als Substituenten z.B. Cyano, Phenyl, Tolyl, Hydroxy, C₁-C₆-Alkanoyloxy, C₁-C₄-Alkoxycarbonyl oder C₁-C₄-Alkoxycarbonyloxy, wobei im letzten Fall die Alkoxygruppe durch Phenyl oder C₁-C₄-Alkoxy substituiert sein kann, in Betracht kommen.

Geeignete Reste R², R⁵ und R⁷ sind z.B. Methyl, Ethyl, Propyl, Isopropyl, Butyl, Isobutyl oder sec-Butyl.

Reste R⁵ und R⁷ sind weiterhin z.B. Pentyl, Isopentyl, Neopentyl, tert-Pentyl, Hexyl, 2-Methylpentyl, Heptyl, Octyl, 2-Ethylhexyl, 2-Methoxyethyl, 2- oder 3-Methoxypropyl, 2-Ethoxyethyl, 2- oder 3-Ethoxypropyl, 2-Propoxyethyl, 2- oder 3-Propoxypropyl, 2-Butoxyethyl, 2- oder 3-Butoxypropyl, 3,6-Dioxaheptyl oder 3,6-Dioxaoctyl.

Reste R⁵ sind weiterhin z.B. 2-Cyanoethyl, 2- oder 3-Cyanopropyl, 2-Acetyloxyethyl, 2- oder 3-Acetyloxypropyl, 2-Isobutyryloxyethyl, 2- oder 3-Isobutyryloxypropyl, 2-Methoxycarbonylethyl, 2- oder 3-Methoxycarbonylpropyl, 2-Ethoxycarbonylethyl, 2- oder 3-Ethoxycarbonylpropyl 2-Methoxycarbonyloxyethyl, 2- oder 3-Methoxycarbonyloxypropyl, 2-Ethoxycarbonyloxyethyl, 2- oder 3-Ethoxycarbonyloxypropyl, 2-Butoxycarbonyloxyethyl, 2- oder 3-Butoxycarbonyloxypropyl, 2-(2-Phenylethoxycarbonyloxy)ethyl, 2- oder 3-(2-Phenylethoxycarbonyloxy)propyl, 2-(2-Ethoxyethoxycarbonyloxy)ethyl, 2- oder 3-(2-Ethoxyethoxycarbonyloxy)propyl, Benzyl, 2-Methylbenzyl, 1- oder 2-Phenylethyl, Cyclopentyl, Cyclohexyl oder Cycloheptyl.

Reste R⁴ sind z.B. Mono- oder Dimethylaminosulfonylamino, Mono- oder Diethylaminosulfonylamino, Mono- oder Dipropylaminosulfonylamino, Mono- oder Diisopropylaminosulfonylamino, Mono- oder Dibutylaminosulfonylamino, (N-Methyl-N-ethylaminosulfonyl)amino, Methylsulfonylamino, Ethylsulfonylamino, Propylsulfonylamino, Isopropylsulfonylamino oder Butylsulfonylamino.

Besonders zu nennen ist eine Verfahrensweise, bei der man einen Träger verwendet, auf dem sich ein oder mehrere Farbstoffe der Formel III
befinden, in der
- R⁴: Wasserstoff, Methyl oder Acetylamino,
- R⁵: Wasserstoff, C₁-C₆-Alkyl, das gegebenenfalls substituiert ist und durch ein oder zwei Sauerstoffatome in Etherfunktion unterbrochen sein kann, oder C₅-C₇-Cycloalkyl und
- R⁶: Wasserstoff bedeuten und
- R¹, R², R³ und X: jeweils die obengenannte Bedeutung besitzen.

Besonders bevorzugt ist eine Verfahrensweise, bei der man einen Träger verwendet, auf dem sich ein oder mehrere Farbstoffe der Formel I befinden, in der R¹ und R² jeweils Wasserstoff oder Methyl und R³ und X jeweils Chlor bedeuten.

Die Indoanilinfarbstoffe der Formel I können nach an sich bekannten Methoden, wie sie beispielweise in den älteren Patentanmeldungen EP-A-416 434 sowie EP-A-0 449 109, die zum Stand der Technik gemäß Art. 54(3) EPÜ gehören beschrieben sind, hergestellt werden.

Im Vergleich zu den bei den bekannten Verfahren verwendeten Farbstoffen zeichnen sich die im erfindungsgemäßen Verfahren übertragenen Farbstoffe der Formel I im allgemeinen durch verbesserte Migrationseigenschaften im Aufnahmemedium bei Raumtemperatur, leichtere thermische Transferierbarkeit, höhere thermische und photochemische Stabilität, leichtere technische Zugänglichkeit, bessere Resistenz gegen Feuchtigkeit und chemische Stoffe, höhere Farbstärke, bessere Löslichkeit oder bessere Eignung für die subtraktive Farbmischung (höhere Farbtonreinheit, günstigere Form der Absorptionsbande, z.B. geringe Halbwertsbreite oder größere Flankensteilheit auf der kurzwelligen Seite) aus. Außerdem eignen sie sich besonders vorteilhaft für Farbstoffmischungen mit Triazolopyridinfarbstoffen, wie sie in der älteren Patentanmeldung EP-A-416 434 beschrieben sind. Dies gilt hauptsächlich im Hinblick auf bessere Transferierbarkeit, höhere Farbbandstabilität (bessere Verträglichkeit mit dem Bindemittel), höhere Lichtechtheit, bessere Verteilung der Transferfarbstoffe im Aufnahmemedium und insbesondere für die Herstellung von besseren Schwarzmischungen.

Zur Herstellung der für das erfindungsgemäße Verfahren benötigten Farbstoffträger werden die Farbstoffe in einem geeigneten organischen Lösungsmittel oder in Mischungen von Lösungsmitteln mit einem oder mehreren Bindemitteln, gegebenenfalls unter Zugabe von Hilfsmitteln, zu einer Druckfarbe verarbeitet. Diese enthält den Farbstoff vorzugsweise in molekulardispers gelöster Form. Die Druckfarbe kann mittels einer Rakel auf den inerten Träger aufgetragen und die Färbung an der Luft getrocknet werden.

Als Bindemittel kommen alle Resins oder Polymermaterialien in Betracht, die in organischen Lösungsmitteln löslich sind und den Farbstoff an den inerten Träger abriebfest zu binden vermögen. Dabei werden solche Bindemittel bevorzugt, die den Farbstoff nach Trocknung der Druckfarbe an der Luft in Form eines klaren, transparenten Films aufnehmen, ohne daß dabei eine sichtbare Auskristallisation des Farbstoffes auftritt.

Beispiele für solche Bindemittel sind Cellulosederivate, z.B. Methylcellulose, Ethylcellulose, Ethylhydroxyethylcellulose, Hydroxypropylcellulose, Celluloseacetat oder Celluloseacetobutyrat, Stärke, Alginate, Alkydresins, Vinylresins, Polyvinylalkohol, Polyvinylacetat, Polyvinylbutyrat oder Polyvinylpyrrolidon. Weiterhin kommen Polymere und Copolymere von Acrylaten oder deren Derivate, wie Polyacrylsäure, Polymethylmethacrylat oder Styrolacrylatcopolymere, Polyesterresins, Polyamidresins, Polyurethanresins oder natürliche CH-Resins, wie Gummi Arabicum, als Bindemittel in Betracht. Weitere geeignete Bindemittel sind z.B. in der DE-A-3 524 519 beschrieben.

Bevorzugte Bindemittel sind Cellulosederivate oder Polyvinylbutyrat.

Das Gewichtsverhältnis Bindemittel:Farbstoff beträgt im allgemeinen 1:1 bis 5:1.

Als Hilfsmittel kommen z.B. Trennmittel in Betracht, wie sie in der EP-A-227 092, EP-A-192 435 oder den dort zitierten Patentanmeldungen genannt sind. Darüber hinaus sind besonders organische Additive zu nennen, welche das Auskristallisieren der Transferfarbstoffe bei Lagerung oder beim Erhitzen des Farbbandes verhindern, z.B. Cholesterin oder Vanillin.

Inerte Träger sind z.B. Seiden-, Lösch- oder Pergaminpapier oder Kunststoffolien mit guter Wärmebeständigkeit, z.B. gegebenenfalls metallbeschichteter Polyester, Polyamid oder Polyimid. Der inerte Träger wird auf der der Energiequelle zugewandten Seite gegebenenfalls zusätzlich mit einer Gleitmittelschicht (Slipping layer) beschichtet, um ein Verkleben der Energiequelle, insbesondere des Thermokopfes, mit dem Trägermaterial zu verhindern. Geeignete Gleitmittel werden z.B. in der EP-A-216 483 oder EP-A-227 095 beschrieben. Die Dicke des Farbstoff-Trägers beträgt im allgemeinen 3 bis 30 »m, vorzugsweise 5 bis 10 »m.

Als Farbstoffnehmerschicht kommen prinzipiell alle temperaturstabilen Kunststoffschichten mit Affinität zu den zu transferierenden Farbstoffen in Betracht, z.B. modifizierte Polycarbonate oder Polyester. Geeignete Rezepturen für die Nehmerschichtzusammensetzung werden z.B. in der EP-A-227 094, EP-A-133 012, EP-A-133 011, EP-A-111 004, JP-A-199 997/1986, JP-A-283 595/1986, JP-A-237 694/1986 oder JP-A-127 392/1986 ausführlich beschrieben.

Die Übertragung erfolgt mittels einer Energiequelle, z.B. mittels eines Lasers oder mittels eines Thermokopfes, wobei letzterer auf eine Temperatur von ≧ 300°C aufheizbar sein muß, damit der Farbstofftransfer im Zeitbereich t: 0 < t < 15 msec erfolgen kann. Dabei migriert der Farbstoff aus dem Transferblatt und diffundiert in die Oberflächenbeschichtung des Aufnahmemediums.

Die folgenden Beispiele sollen die Erfindung näher erläutern. Angaben über Prozente beziehen sich, sofern nicht anders vermerkt, auf das Gewicht.

### Transfer der Farbstoffe

Um das Transferverhalten der Farbstoffe quantitativ und in einfacher Weise prüfen zu können, wurde der Thermotransfer mit großflächigen Heizbacken durchgeführt, wobei die Transfertemperatur im Bereich 70 °C < T < 120 °C variiert und die Transferzeit auf 2 Minuten festgelegt wurde.
α) Allgemeines Rezept für die Beschichtung der Träger mit Farbstoff:
   1 g Bindemittel wurde in 8 ml Toluol/Ethanol (8:2 v/v) bei 40 bis 50°C gelöst. Dazu wurde eine Lösung aus 0,5 g Farbstoff in 30 ml Tetrahydrofuran eingerührt und gegebenenfalls von unlöslichem Rückstand abfiltriert. Die so erhaltene Druckpaste wurde mit einer 80 »m Rakel auf eine Polyesterfolie (Dicke: 6 bis 10 »m) abgezogen und mit einem Fön getrocknet.
β) Prüfung auf thermische Transferierbarkeit
   Die verwendeten Farbstoffe wurden in der folgenden Weise geprüft:
   Die den zu prüfenden Farbstoff in der Beschichtungsmasse (Vorderseite) enthaltende Polyesterfolie (Geber) wurde mit der Vorderseite auf kommerziell erhältliches Color Video Frint Paper der Fa. Hitachi (Nehmer) gelegt und aufgedrückt. Geber/Nehmer wurden dann mit Aluminiumfolie umwickelt und zwischen zwei beheizten Platten bei verschiedener Temperatur T (im Temperaturintervall 70°C < T < 120°C) erhitzt. Die in die glänzende Kunststoffschicht des Nehmers diffundierte Farbstoffmenge ist proportional der optischen Dichte (= Extinktion A). Letztere wurde photometrisch bestimmt. Trägt man den Logarithmus der im Temperaturintervall zwischen 80 und 110°C gemessenen Extinktion A der angefärbten Nehmerpapiere gegen die zugehörige reziproke absolute Temperatur auf, so erhält man Geraden, aus deren Steigung die Aktivierungsenergie ΔE_{T} für das Transferexperiment berechnet wird: Zur vollständigen Charakterisierung wurde aus den Auftragungen zusätzlich die Temperatur T* [°C] entnommen, bei der die Extinktion A der angefärbten Nehmerpapiere den Wert 1 erreicht.
   Die in den folgenden Tabellen aufgeführten Farbstoffe wurden nach α) verarbeitet und die erhaltenen, mit Farbstoff beschichteten Träger nach β) auf das Transferverhalten geprüft. In den Tabellen sind jeweils die Thermotransferparameter T* und ΔE_{T}, die Absorptionsmaxima λₘₐₓ und die verwendeten Bindemittel aufgeführt.
   Dabei gelten folgende Abkürzungen:
   - B =: Bindemittel
   - EC =: Ethylcellulose
   - EHEC =: Ethylhydroxyethylcellulose,
   - MS =: Mischung aus Polyvinylbutyrat und Ethylcellulose im Gewichtsverhältnis 2:1

## Patentansprüche

1. Verfahren zur Übertragung von Indoanilinfarbstoffen von einem Träger auf ein mit Kunststoff beschichtetes Papier durch Diffusion oder Sublimation mit Hilfe einer Energiequelle, dadurch gekennzeichnet, daß man einen Träger verwendet, auf dem sich ein oder mehrere Farbstoffe der Formel I befinden, in der
R¹, R² und R³ gleich oder verschieden sind und unabhängig voneinander jeweils Wasserstoff, Methyl, Fluor oder Chlor,
X Fluor oder Chlor und
K einen Rest der Formel II
bedeuten, worin
R⁴ für Wasserstoff, Methyl, Methoxy, C₁-C₄-Mono- oder Dialkylaminosulfonylamino, C₁-C₄-Alkylsulfonylamino oder den Rest -NHCOR⁷ oder -NHCO₂R⁷, wobei R⁷ die Bedeutung von Phenyl, Benzyl, Tolyl oder C₁-C₈-Alkyl, das gegebenenfalls durch ein oder zwei Sauerstoffatome in Etherfunktion unterbrochen ist, besitzt,
R⁵ für Wasserstoff, C₁-C₈-Alkyl, das gegebenenfalls substituiert ist und durch ein oder zwei Sauerstoffatome in Etherfunktion unterbrochen sein kann, oder C₅-C₇-Cycloalkyl und
R⁶ für Wasserstoff, Methyl oder Methoxy stehen.

2. Verfahren nach Anspruch 1, dadurch gekennzeichnet, daß man einen Träger verwendet, auf dem sich ein oder mehrere Farbstoffe der Formel III befinden, in der
R⁴ Wasserstoff, Methyl oder Acetylamino,
R⁵ Wasserstoff, C₁-C₆-Alkyl, das gegebenenfalls substituiert ist und durch ein oder zwei Sauerstoffatome in Etherfunktion unterbrochen sein kann, oder C₅-C₇-Cycloalkyl und
R⁶ Wasserstoff bedeuten und
R¹ R², R³ und X jeweils die in Anspruch 1 genannte Bedeutung besitzen.

3. Verfahren nach Anspruch 1, dadurch gekennzeichnet, daß man einen Träger verwendet, auf dem sich ein oder mehrere Farbstoffe der Formel I befinden, in der R¹ und R² jeweils Wasserstoff oder Methyl und R³ und X jeweils Chlor bedeuten.

## Claims

1. A process for transferring indoaniline dyes from a transfer to a plastic-coated paper by diffusion or sublimation with the aid of an energy source, which comprises using a transfer on which there is or are one or more dyes of the formula I where
R¹, R² and R³ are identical or different and each is independently of the others hydrogen, methyl, fluorine or chlorine,
X is fluorine or chlorine, and
K is a radical of the formula II
where
R⁴ is hydrogen, methyl, methoxy, C₁-C₄-mono- or - dialkylaminosulfonylamino, C₁-C₄-alkylsulfonylamino or the radical -NHCOR⁷ or -NHCO₂R⁷, where R⁷ is phenyl, benzyl, tolyl or C₁-C₈-alkyl which may be interrupted by one or two oxygen atoms in ether function,
R⁵ is hydrogen, C₁-C₈-alkyl, which may be substituted and which may be interrupted by one or two oxygen atoms in ether function, or C₅-C₇-cycloalkyl, and
R⁶ is hydrogen, methyl or methoxy.

2. A process as claimed in claim 1, wherein there is or are on the transfer one or more dyes of the formula III where
R⁴ is hydrogen, methyl or acetylamino,
R⁵ is hydrogen, C₁-C₆-alkyl, which may be substituted and which may be interrupted by one or two oxygen atoms in ether function, or C₅-C₇-cycloalkyl,
R⁶ is hydrogen, and
R¹, R², R³ and X are each as defined in claim 1.

3. A process as claimed in claim 1, wherein there is or are on the transfer one or more dyes of the formula I where R¹ and R² are each hydrogen or methyl and R³ and X are each chlorine.

## Revendications

1. Procédé de transfert de colorants de l'indoaniline entre un support et un papier enduit de matière plastique, par diffusion ou sublimation à l'aide d'une source d'énergie, caractérisé en ce que l'on utilise un support sur lequel se trouvent un ou plusieurs colorants de formule I dans laquelle
R¹, R² et R³ sont identiques ou différents et représentent chacun, indépendamment les uns des autres, un atome d'hydrogène, un reste méthyle ou un atome de fluor ou de chlore,
X représente un atome de fluor ou de chlore et
K représente un reste de formule II
dans laquelle
R⁴ est mis pour un atome d'hydrogène, pour un groupement méthyle, méthoxy, mono- ou di(alkyl en C₁-C₄)aminosulfonylamino, (alkyl en C₁-C₄)sulfonylamino ou pour le reste -NHCOR⁷ ou -NHCO₂R⁷, R⁷ représentant un reste phényle, benzyle, tolyle ou alkyle en C₁-C₈ qui est éventuellement interrompu par un ou deux atomes d'oxygène en fonction éther,
R⁵ est mis pour un atome d'hydrogène, pour un reste alkyle en C₁-C₈ qui est éventuellement substitué et peut être interrompu par un ou deux atomes d'oxygène en fonction éther, ou pour un reste cyoloalkyle en C₅-C₇, et
R⁶ est mis pour un atome d'hydrogène ou pour un reste méthyle ou méthoxy.

2. Procédé selon la revendication 1, caractérisé en ce que l'on utilise un support sur lequel se trouvent un ou plusieurs colorants de formule III dans laquelle
R⁴ représente un atome d'hydrogène ou un reste méthyle ou acétylamino,
R⁵ représente un atome d'hydrogène, un resta alkyle en C₁-C₆ qui est éventuellement substitué et peut être interrompu par un ou deux atomes d'oxygène en fonction éther, ou un reste cycloalkyle en C₅-C₇,
R⁶ représente un atome d'hydrogène et
R¹, R², R³ et X ont chacun la signification donnée dans la revendication 1.

3. Procédé selon la revendication 1, caractérisé en ce que l'on utilise un support sur lequel se trouvent un ou plusieurs colorants de formule I, dans laquelle R¹ et R² représentent chacun un atome d'hydrogène ou un reste méthyle et R³ et X représentent chacun un atome de chlore.
